# EUROPÄISCHE PATENTSCHRIFT

(11) **EP 0 305 839 B1**
(45) Veröffentlichungstag und Bekanntmachung des Hinweises auf die Patenterteilung: **10.11.1993**
(21) Anmeldenummer: 88113606.3
(22) Anmeldetag: 22.08.1988
(51) Int. Cl.: D06P 1/607, D06P 3/60

(54) **Verfahren für das Färben von Cellulosefasern**
Process for dyeing cellulosic fibres
Procédé de teinture de fibres cellulosiques

(30) Priorität: 03.09.1987 DE 3729459
(43) Veröffentlichungstag der Anmeldung: 08.03.1989
(73) Patentinhaber: BAYER AG, 51368 Leverkusen (DE)
(72) Erfinder: Hoffmann, Fredgar, Dr., D-4018 Langenfeld (DE); Tamer, Ergun, Dipl.-Ing., D-5090 Leverkusen 3 (DE); Schnee, Manfred, Dipl.-Ing., D-5090 Leverkusen 3 (DE); Kersting, Friedhelm, Dr., D-5090 Leverkusen 3 (DE); Rothweiler, Eugen, Dipl.-Ing., D-5090 Leverkusen 3 (DE)

(56) Entgegenhaltungen:
- EP-A- 0 141 078
- DE-A- 1 940 178
- DE-A- 3 700 674
- FR-A- 2 044 702
- US-A- 3 591 325

## Beschreibung

Gegenstand der Erfindung ist ein Verfahren zum diskontinuierlichen Färben von Cellulosefasern, in welchem der übliche Zusatz von Elektrolyt vor dem Farbstoffzusatz erfolgt, in Gegenwart glykolethergruppenhaltiger Amine der Formel
in der
- R: für C₁₂-C₂₂-Alkyl, Cycloalkyl, Aryl oder Aralkyl mit je 12 bis 22 C-Atomen,
- R₁: für Wasserstoff, C₁-C₄-Alkyl, Benzyl oder
- R₂: für Wasserstoff oder Methyl,
- R₃: für
- R₄: für Arylen mit 6 bis 18 C-Atomen oder C₁-C₁₇-Alkylen,
- x, y und z: für eine ganze Zahl von 1 bis 20 stehen, wobei die Summe x + y + z 5 bis 20 betragen soll, und
- X^{⊖}: für ein Anion stehen,
mit der Maßgabe, daß mindestens 80 % der im Molekül enthaltenen Alkylenoxid-Einheiten Ethylenoxid-Einheiten sind.

Cycloalkyl steht insbesondere für Cyclopentyl, Cyclohexyl, Tetra- oder Decahydronaphthyl und ihre durch C₁-C₁₂-Alkyl substituierten Derivate.

Geeignete Arylreste sind beispielsweise der Phenyl- und der Naphthylrest und ihre durch Halogen, C₆-C₁₂-Alkyl, Cyclohexyl oder Phenyl-C₁-C₃-Alkyl substituierten Derivate.

Aralkyl steht vorzugsweise für durch C₅-C₁₂-Alkyl substituiertes Benzyl oder Phenylethyl.

Dabei haben diese Reste die oben angegebene Gesamtzahl an C-Atomen.

Als Reste R in Formel (I) seien beispielsweise die folgenden genannt: der Dodecyl-, Tetradecyl-, Pentadecyl-, Hexadecyl-, Heptadecyl-, Octadecyl-, Eikosyl-und Behenylrest.

Als geeignete Anionen X^{⊖} kommen üblichen anorganische oder organische Anionen in Betracht, beispielsweise Chlorid, Bromid, Iodid, Methosulfat, Sulfat, Phosphat oder Acetat.

Bevorzugte Verbindungen der Formel (I) sind Verbindungen der Formel
worin
R' für C₁₂-C₂₂-Alkyl,
R$\frac{\text{'}}{\text{1}}$ für Wasserstoff, Methyl, Ethyl, Benzyl oder
R$\frac{\text{'}}{\text{3}}$ für und
R$\frac{\text{'}}{\text{4}}$ für Methylen, Ethylen oder Phenylen stehen, und R₂, X^{⊖}, x, y, und z die in Formel (I) angegebene Bedeutung haben.

Die Verbindungen (I) werden nach bekannten Verfahren hergestellt.

Nach dem erfindungsgemäßen Verfahren kann Cellulose, insbesondere mit Direktfarbstoffen, die z.B. in Colour Index 3. Auflage (1971), Bd. 2, S. 2007-2477, beschrieben werden, und mit Reaktivfarbstoffen, die z.B. in "The Chemistry of Synthetic Dyes" (K. Venkataraman), Vol. VI (1972) beschrieben werden, gefärbt werden.

Besonders vorteilhaft ist der Einsatz der genannten Hilfsmittel beim Färben mit Direktfarbstoffen und insbesondere, wenn vor der Farbstoffzugabe Salz zugesetzt wird ("All-in"-Verfahren). Salz bedeutet hierbei den Elektrolyt, dessen Zusatz üblich ist zur Steigerung der Farbausbeute, vorzugsweise Natriumsulfat oder Natriumchlorid.

Das Aufziehen von Direktfarbstoffen wird bei Auszieh-Färbeverfahren üblicherweise über den Salzzusatz gesteuert. Man beginnt bei niedriger Temperatur und ohne Salzzusatz, um ein zu schnelles Aufziehen und dadurch entstehende Unegalität zu vermeiden. Erst bei Endtemperatur wird Salz, meist portionsweise, zugesetzt, um das Färbebad allmählich zu erschöpfen. Dies ist eine aufwendige Arbeitsweise.

Nur unter sehr günstigen Bedingungen (gut migrierende Farbstoffe, hohe Flottenumwälzrate oder Warenumlaufgeschwindigkeit, geringe Ansprüche an die Egalität) kann Salz auch zu Beginn zugesetzt werden. Bei dieser Arbeitsweise muß jedoch die zunächst entstehende größere Unegalität durch Migration ausgeglichen werden. Das bedeutet längere Färbezeiten, bei im allgemeinen erniedrigter Farbstoff-Ausbeute.

Mit den üblichen Egalisierhilfsmitteln läßt sich das Aufziehen der Farbstoffe in Salzgegenwart nicht in dem gewünschten Maß bremsen ohne die Ausbeute unerwünscht zu beeinträchtigen.

Demgegenüber wurde in der EP-A2-0 141 078 ein Verfahren beschrieben, nach dem es durch Zusatz eines estergruppenhaltigen, verseifbaren Egalisiermittels möglich ist, nach einem "All-in"-Verfahren zu färben, ohne zusätzliche Migrierzeit und ohne Beeinträchtigung der Farbstoffausbeute. Ein Nachteil der estergruppenhaltigen Egalisiermittel ist ihre begrenzte Lagerbeständigkeit. Überraschend wurde nun gefunden, daß sich die Amine (I) für dieses Verfahren eignen. Die Amine (I) sind lagerbeständig. Sie bremsen das Aufziehen der Farbstoffe bei Temperaturen unter 40°C und neutralen bis schwach sauren pH-Werten. Bei höheren Temperaturen und neutralen bis alkalischen pH-Werten wird demgegenüber kaum Farbstoff zurückgehalten.

Bei dem beanspruchten Verfahren wird das Salz dem Färbebad vor dem Farbstoff zugesetzt. Das Egalisiermittel wird vor dem Farbstoff oder gemeinsam mit diesem zugefügt. Die Egalisiermittelmenge liegt in der Regel zwischen 0,1 und 2 %, bezogen auf das Gewicht des zu färbenden Textils. Sie wird so festgelegt, daß die anfängliche Baderschöpfungsgeschwindigkeit in einem bestimmten Bereich liegt, der sich nach den Ansprüchen an die Egalität, nach der Ware, der Anlage, der Nuance und den Farbstoffen richtet. Der zulässige Bereich beträgt im allgemeinen 20 bis 60 % Baderschöpfung in den ersten 10 Minuten; vorzugsweise liegt er zwischen 20 und 40 % pro 10 Minuten. Besonders vorteilhaft ist es, die Färbung bei niedriger Temperatur, vorzugsweise zwischen 25 und 40°C, zu beginnen. Ab 70°C kann schnell geheizt werden. Der Anfangs-pH-Wert sollte zwischen 5,5 und 7,5 liegen. Falls erforderlich, kann die Farbstoffausbeute am Ende des Färbeprozesses erhöht werden, indem der pH-Wert alkalisch (über 8) gestellt wird.

Weiterhin sind die Egalisiermittel (I) bevorzugt für das Färben mit Reaktivfarbstoffen geeignet, wenn Salz von Anfang an, Alkali aber später zugesetzt wird. Hierbei wird ähnlich verfahren wie bei Direkt-Farbstoffen. Man beginnt bei niedriger Temperatur und neutralem bis schwach saurem pH-Wert. Das Hilfsmittel vermeidet ein zu schnelles Aufziehen der Farbstoffe in Salzgegenwart. Anschließend wird wie üblich der pH-Wert durch Zusatz von Alkali umgestellt und/oder aufgeheizt. Dadurch kann auch bei kritischen Bedingungen der Salzzusatz zu Beginn erfolgen und das aufwendige und zeitraubende Zudosieren vermieden werden.

### Beispiel 1

3 kg gebleichter und vorgewaschener Baumwoll-Wirkware werden als Strang in einer Haspelkufe ohne Flottenumwälzung in 60 l Färbeflotte bei zwei Warenumläufen pro Minute wie folgt gefärbt:

Bei einer Starttemperatur von 40°C werden 120 g NaCl und 15 g des Hilfsmittels der Formel
$\text{α = 13-17, x + z = 7}$

dem Färbebad zugesetzt. Nach 5 Minuten wird eine konzentrierte Färbeflotte, bestehend aus je 0,75 g der Farbstoffe
in ca. 1 l Wasser gelöst, zugegeben. Nach 5 Minuten bei 40°C wird mit 2°C/Min. auf 90°C aufgeheizt, 30 Minuten bei 90°C gefärbt und in 10 Minuten auf 70°C abgekühlt, wie üblich gespült und getrocknet. Es resultiert eine egale graue Färbung.

### Beispiel 2

400 kg gebleichten Baumwollgarns werden in Form von Kreuzspulen in einem Garnfärbeapparat bei einem Flottenverhältnis von 1:13 wie folgt gefärbt:
In dem Färbeapparat wird die Färbeflotte aus enthärtetem Wasser mit den folgenden Zusätzen vorbereitet:
0,18 g/l des Hilfsmittels (III), jedoch mit $\text{x+z = 9}$ ,
0,75 g/l eines Netzmittels auf Basis Phosphonsäureester,
2,5 g/l Natriumsulfat,
1 g/l Ammonsulfat.

Dieser Flotte werden die folgenden heiß vorgelösten Farbstoffe zugesetzt:

Anschließend wird der Materialträger eingefahren. Nach 10minütiger Flottenzirkulation von innen nach außen bei 40°C wird mit 1°C/Min. auf 98°C aufgeheizt. Dabei zirkuliert die Flotte wechselseitig 10 Minuten von innen nach außen und 5 Minuten von außen nach innen. Nach 30 Minuten bei 98°C wird mit 2°C/Min. auf 80°C abgekühlt. Nach Ablassen der Flotte werden die Spulen getrocknet. Man erhält eine egale hellbeige Färbung.

### Beispiel 3

226 kg vorgebleichter Baumwoll-Interlock-Wirkware werden auf einer Haspelkufe im Flottenverhältnis 1:15 wie folgt gefärbt:
Die Haspelkufe mit der Ware wird mit enthärtetem Wasser beschickt und auf 40°C vorgeheizt. Dem Färbebad werden 15 g/l Kochsalz, 0,5 % des Hilfsmittels aus Beispiel 2 sowie 1 g/l eines Polyphosphates zugesetzt. Nach 10minütigem Vorlauf werden die heiß vorgelösten Farbstoffe

in der Kochwand zugesetzt. Nach 10minütigem Vorlauf bei 40°C wird mit 1°C/Min. auf 70°C aufgeheizt, dort 10 Minuten verweilt und mit 1°C/Min. auf 95°C weiter geheizt. Nach 30minütigem Färben bei 95°C wird in 15 Minuten auf 80°C abgekühlt, heiß abgelassen und einmal mit hartem Wasser gespült. Man erhält eine egale grüne Färbung.

Verwendet man in Beispiel 1 anstelle des Hilfsmittels III eines der in der folgenden Tabelle aufgeführten Hilfsmittel, so erhält man ebenfalls egale Färbungen.

### Beispiel 4

Eine Kreuzspule von 700 g gebleichten Baumwollgarns wird in einem Labor-Kreuzspulapparat wie folgt gefärbt:
11 l Färbeflotte aus enthärtetem Wasser von 20°C und mit einem pH-Wert von 6,5 werden zugesetzt:
3,5 g des Hilfsmittels aus Beispiel 2,
11 g eines Netzmittels auf Basis Phosphonsäureester und
300 g Natriumchlorid.

Die Färbeflotte wird in den Apparat gepumpt. Nach 5 minütiger Zirkulation mit 2 Umwälzungen/min von innen nach außen durch die Spule werden 3,5 g des vorgelösten Reaktivfarbstoffes
über das Ansatzgefäß zugesetzt.

Innerhalb von 30 min wird auf 40°C aufgeheizt, sodann werden 22 g Soda calc. und nach weiteren 30 min 11 ml NaOH 38°Bé über das Ansatzgafäß zugegeben. Nach weiteren 30 min wird die Färbeflotte abgelassen und wie üblich gespült. Es resultiert eine egale rote Färbung.

## Patentansprüche

1. Verfahren zum diskontinuierlichen Färben von Cellulosefasern in Gegenwart glykolethergruppenhaltiger Amine, in welchem der übliche Zusatz von Elektrolyt vor dem Farbstoffzusatz erfolgt, dadurch gekennzeichnet, daß man als glykolgruppenhaltige Amine Verbindungen der Formel verwendet, in der
R für C₁₂-C₂₂-Alkyl, Cycloalkyl, Aryl oder Aralkyl mit je 12 bis 22 C-Atomen,
R₁ für Wasserstoff, C₁-C₄-Alkyl, Benzyl oder
R₂ für Wasserstoff oder Methyl,
R₃ für
R₄ für Arylen mit 6 bis 18 C-Atomen oder C₁-C₁₇-Alkylen,
x, y und z für eine ganze Zahl von 1 bis 20 stehen, wobei die Summe x + y + z 5 bis 20 betragen soll, und
X^{⊖} für ein Anion stehen,
mit der Maßgabe, daß mindestens 80 % der im Molekül enthaltenen Alkylenoxid-Einheiten Ethylenoxid-Einheiten sind.

2. Verfahren nach Anspruch 1, dadurch gekennzeichnet, daß man als Amine Verbindungen der Formel verwendet, worin
R' für C₁₂-C₂₂-Alkyl,
R$\frac{\text{'}}{\text{1}}$ für Wasserstoff, Methyl, Ethyl, Benzyl oder
R$\frac{\text{'}}{\text{3}}$ für und
R$\frac{\text{'}}{\text{4}}$ für Methylen, Ethylen oder Phenylen stehen, und
R₂, X^{⊖}, x, y, und z die in Formel (I) angegebene Bedeutung haben.

3. Verfahren nach Anspruch 1, dadurch gekennzeichnet, daß man dem Färbebad vor der Zugabe des Farbstoffs und des Amins ein Salz zusetzt.

4. Verfahren nach Anspruch 1, dadurch gekennzeichnet, daß man dem Färbebad das Amin entweder vor dem Farbstoff oder gemeinsam mit diesem zusetzt.

5. Verfahren nach Anspruch 1, dadurch gekennzeichnet, daß man das Amin in einer Menge von 0,1 bis 2 Gew.-%, bezogen auf die Cellulosefaser, verwendet.

6. Verfahren nach Anspruch 1, dadurch gekennzeichnet, daß man mit Direktfarbstoffen färbt und die Menge des Amins so wählt, daß die Baderschöpfung in den ersten 10 Minuten zwischen 20 und 60 % liegt.

## Claims

1. Process for the batchwise dyeing of cellulose fibres in the presence of amines which contain glycol ether groups, in which the conventional addition of electrolyte takes place before the addition of dye, characterized in that the amines used as containing glycol groups are compounds of the formula in which
R represents C₁₂-C₂₂-alkyl, cycloalkyl, aryl or aralkyl each having 12 to 22 C atoms,
R₁ represents hydrogen, C₁-C₄-alkyl, benzyl or
R₂ represents hydrogen or methyl,
R₃ represents
R₄ represents arylene having 6 to 18 C atoms or C₁-C₁₇-alkylene,
x, y and z represent an integer from 1 to 20, the sum x + y + z being from 5 to 20, and
X^{⊖} represents an anion,
with the proviso that at least 80 % of the alkylene oxide units present in the molecule are ethylene oxide units.

2. Process according to Claim 1, characterized in that the amines used are compounds of the formula in which
R' represents C₁₂-C₂₂-alkyl,
R'₁ represents hydrogen, methyl, ethyl, benzyl or
R'₃ represents and
R'₄ represents methylene, ethylene or phenylene, and
R₂, X^{⊖}, x, y and z have the meaning indicated in the formula (I).

3. Process according to Claim 1, characterized in that a salt is added to the dyebath before the dye and the amine are added.

4. Process according to Claim 1, characterized in that the amine is added to the dyebath either before the dye or together therewith.

5. Process according to Claim 1, characterized in that the amine is used in an amount of 0.1 to 2 % by weight, based on the cellulose fibre.

6. Process according to Claim 1, characterized in that the dyeing is carried out with direct dyes and the amount of amine is chosen to be such that the exhaustion of the bath in the first 10 minutes is between 20 and 60 %.

## Revendications

1. Procédé de teinture discontinue de fibres cellulosiques en présence d'amines contenant des groupes éther de glycol, dans lequel on effectue l'addition classique d'électrolyte avant l'addition de colorant, caractérisé en ce qu'on utilise comme amines portant des groupes glycol des composés de formule dans laquelle
R est un groupe alkyle en C₁₂ à C₂₂, cycloalkyle, aryle ou aralkyle ayant chacun 12 à 22 atomes de carbone,
R₁ est l'hydrogène, un groupe alkyle en C₁ à C₄, benzyle ou
R₂ est l'hydrogène ou le groupe méthyle,
R₃ est un groupe
R₄ est un groupe arylène ayant 6 à 18 atomes de carbone ou alkylène en C₁ à C₁₇,
x, y et z représentent un nombre entier de 1 à 20, la somme x + y + z devant avoir une valeur de 5 à 20, et
X^{⊖} est un anion,
sous réserve qu'au moins 80 % des motifs oxyde d'alkylène contenus dans la molécule soient des motifs oxyde d'éthylène.

2. Procédé suivant la revendication 1, caractérisé en ce qu'on utilise comme amines des composés de formule dans laquelle
R' est un groupe alkyle en C₁₂ à C₂₂,
R'₁ est l'hydrogène, un groupe méthyle, éthyle, benzyle ou
R'₃ est un groupe et
R'₄ est un groupe méthylène, éthylène ou phénylène, et
R₂, X^{⊖}, x, y et z ont la définition indiquée pour la formule (I).

3. Procédé suivant la revendication 1, caractérisé en ce qu'on ajoute un sel au bain de teinture avant l'addition du colorant et de l'amine.

4. Procédé suivant la revendication 1, caractérisé en ce qu'on ajoute l'amine au bain de teinture soit avant le colorant, soit en même temps que lui.

5. Procédé suivant la revendication 1, caractérisé en ce qu'on utilise l'amine en une quantité de 0,1 à 2 % en poids par rapport à la fibre cellulosique.

6. Procédé suivant la revendication 1, caractérisé en ce qu'on effectue la teinture avec des colorants directs et on choisit la quantité d'amines de manière que l'épuisement du bain se situe entre 20 et 60 % dans les dix premières minutes.
